# EUROPÄISCHE PATENTSCHRIFT

(11) **EP 2 255 026 B1**
(45) Veröffentlichungstag und Bekanntmachung des Hinweises auf die Patenterteilung: **06.05.2015**
(21) Anmeldenummer: 09721282.3
(22) Anmeldetag: 17.03.2009
(51) Int. Cl.: C23C 22/34, C25D 13/20

(54) **OPTIMIERTE PASSIVIERUNG AUF TI-/ZR-BASIS FÜR METALLOBERFLÄCHEN**
OPTIMIZED PASSIVATION ON TI-/ZR-BASIS FOR METAL SURFACES
PASSIVATION OPTIMISÉE À BASE DE TI-ZR DE SURFACES MÉTALLIQUES

(30) Priorität: 17.03.2008 DE 102008014465
(43) Veröffentlichungstag der Anmeldung: 01.12.2010
(73) Patentinhaber: Henkel AG & Co. KGaA, 40589 Düsseldorf (DE)
(72) Erfinder: BROUWER, Jan-Willem, 47877 Willich (DE); KRÖMER, Jens, 40225 Düsseldorf (DE); CORNEN, Sophie, 40591 Düsseldorf (DE); FRANK, Michael, 40593 Düsseldorf (DE); HEISCHKAMP, Nicole, 42555 Velbert (DE); CZIKA, Franz-Adolf, 41470 Neuss (DE); TEUBERT, Nicole, 42555 Velbert (DE)
(86) Internationale Anmeldenummer: PCT/EP2009/053109
(87) Internationale Veröffentlichungsnummer: WO 2009/115504

(56) Entgegenhaltungen:
- EP-A- 1 405 933
- EP-A- 1 489 198
- WO-A-2007/065645
- WO-A-2008/075739
- JP-A- 2005 264 230

## Beschreibung

Die vorliegende Erfindung betrifft ein chromfreies wässriges Mittel basierend auf wasserlöslichen Verbindungen von Titan- und/oder Zirkon und ein Verfahren für die korrosionsschützende Konversionsbehandlung von metallischen Oberflächen. Das chromfreie wässrige Mittel ist für die Behandlung unterschiedlicher metallischer Werkstoffe, die in Verbundstrukturen zusammengefügt sind, unter anderem von Stahl oder verzinktem oder legierungsverzinktem Stahl sowie sämtlichen Kombinationen aus diesen Werkstoffen geeignet. Des Weiteren können Oberflächen aus Aluminium und seinen Legierungen mit dem erfindungsgemäßen Mittel korrosionsschützend behandelt werden. Die Korrosionsschutzbehandlung ist vor allem als Vorbehandlung für eine nachfolgende Tauchlackierung gedacht.

Die Erfindung umfasst ferner ein metallisches Substrat, das gemäß vorgegebener Verfahrensabfolge mit dem erfindungsgemäßen chromfreien Mittel behandelt wurde, sowie dessen Verwendung, insbesondere in der automobilen Fertigung von Karosserien.

Korrosionsschutzmittel, die eine saure wässrige Lösung von Fluoro-Komplexen darstellen, sind seit langem bekannt. Sie werden zunehmend als Ersatz für Chromatierverfahren eingesetzt, die wegen der toxikologischen Eigenschaften von Chromverbindungen zunehmend weniger verwendet werden. In der Regel enthalten derartige Lösungen von Fluoro-Komplexen weitere korrosionsschützende Wirkstoffe, die Korrosionsschutzwirkung und Lackhaftung weiter verbessern.

Beispielsweise beschreibt die DE-A-19 33 013 in einem Ausführungsbeispiel eine Behandlungslösung, die eine wässrige Lösung von Ammoniumhexafluorozirkonat, Natriumnitrat, Cobaltnitrat und Natrium-m-nitrobenzolsulfonat darstellt und einen pH-Wert von 5,2 hat. Die Lösung kann zur Behandlung von Zink-, Stahl- oder Aluminiumoberflächen eingesetzt werden. EP-A-1 571 237 beschreibt eine Behandlungslösung und Behandlungsmethode für Eisen-, Zink-, Aluminium- und Magnesium-haltige Oberflächen. Diese Lösung hat einen pH-Wert im Bereich von 2 bis 6 und enthält 5 bis 5000 ppm Zirkonium und/oder Titan sowie 0,1 bis 100 ppm freies Fluorid. Zusätzlich kann die Lösung weitere Komponenten ausgewählt aus Chlorat, Bromat, Nitrit, Nitrat, Permanganat, Vanadat, Wasserstoffperoxid, Wolframat, Molybdat oder jeweils die zugehörigen Säuren enthalten. Organische Polymere können ebenfalls anwesend sein. Nach der Behandlung mit einer derartigen Lösung können die Metalloberflächen mit einer weiteren passivierenden Lösung nachgespült werden.

Die WO 93/05198 beschreibt ein "Dry-in-Place" Verfahren, in dem chromfreie Mittel enthaltend als eine Komponente Fluorokomplexe von Titan, Zirkon, Hafnium, Silizium und Bor und als zweite Komponente Kationen von Elementen ausgewählt aus Kobalt, Magnesium, Titan, Zink, Nickel, Zinn, Zirkonium, Eisen, Aluminium und Kupfer, wobei beide Komponenten in einem bestimmten Mindestverhältnis zueinander stehen müssen, insbesondere auf verzinkten Stahloberflächen appliziert werden. In den Ausführungsbeispielen ist der vorteilhafte Effekt von Zusammensetzungen dokumentiert, die als zweite Komponente Verbindungen von Kobalt oder Magnesium enthalten.

Aus der WO 07/065645 gehen ebenfalls wässrige Zusammensetzungen hervor, die Fluorokomplexe von unter anderem Titan- und/oder Zirkon enthalten, wobei zusätzlich eine weitere Komponente enthalten ist, die ausgewählt ist aus: Nitrat-Ionen, Kupfer-Ionen, Silber-Ionen, Vanadium- oder Vanadat-Ionen, Wismut-Ionen, Magnesium-Ionen, Zink-Ionen, Mangan-Ionen, Kobalt-Ionen, Nickel-Ionen, Zinn-Ionen, Puffersystemen für den pH-Bereich von 2,5 bis 5,5, aromatischen Carbonsäuren mit mindestens zwei Gruppen, die Donoratome enthalten, oder Derivaten solcher Carbonsäuren, Kieselsäure-Partikel mit einer mittleren Teilchengröße unterhalb von 1 µm. Die WO 07/065645 lehrt ferner, dass zur Abfangung von überschüssigem freien Fluorid zusätzlich Aluminium-Ionen als "Fluorid-Fänger" beigegeben werden können, ohne jedoch anzugeben, was einen Überschuss an freiem Fluorid kennzeichnet und unter welchen Bedingungen Aluminium-Ionen als "Fluorid-Fänger" eingesetzt werden können.

Die EP 1405933 offenbart eine Zusammensetzung zur Behandlung von Oberflächen von Eisen und/oder Zink, die zumindest ein Metall aus der Gruppe Ti, Zr, Hf und Si sowie eine Fluorionenquelle enthält, wobei als Bedingung an die Konzentrationsverhältnisse dieser beiden Komponenten gestellt wird, dass die Menge an freien Fluorid-Ionen 500 ppm nicht überschreitet. Als "Fluorid-Fänger" werden Verbindungen enthaltend die Elemente Silber, Aluminium, Kupfer, Eisen, Mangan, Magnesium, Nickel, Kobalt und Zink genannt.

Die Aufgabe der vorliegenden Erfindung besteht nunmehr darin, ein wässriges chromfreies, Titan- und/oder Zirkon-basiertes Mittel für die Konversionsbehandlung von metallischen Oberflächen bereitzustellen, das für hohe Fluorid-Gehalte des Mittels eine weiterhin optimale passivierende Konversion der behandelten Metalloberfläche bewirkt, so dass dem unmittelbar behandelten metallischen Bauteil einerseits ein hinreichender temporärer Schutz vor Korrosion verliehen wird und andererseits im Zusammenwirken mit einer organischen Primerbeschichtung oder einem organischen Tauchlack die hohen Anforderungen an einen permanenten Korrosionsschutz erfüllt werden, wobei eine außerordentlich gute Lackhaftung zu gewährleisten ist.

Hohe Fluorid-Gehalte entsprechend der Aufgabenstellung liegen dann im wässrigen Mittel vor, wenn die Gesamtanzahl an Fluor-Atomen größer ist als die Anzahl der maximal von den Elementen Titan- und/oder Zirkon komplexierbaren Fluor-Atomen, d.h. wenn das molare Verhältnis der Gesamtzahl an Fluor-Atomen zur Gesamtzahl der Titan und/oder Zirkon-Atome den Wert 6 überschreitet.

Die der Erfindung zugrunde liegende Aufgabe wird gelöst von einem wässrigen chromfreien Mittel geeignet für die Konversionsbehandlung von metallischen Oberflächen enthaltend
(A) ein oder mehrere wasserlösliche Verbindungen enthaltend zumindest ein Atom ausgewählt aus den Elementen Titan und/oder Zirkon, wobei die Gesamtkonzentration an diesen Elementen 2,5·10⁻⁴ mol/l nicht unterschreitet, aber nicht größer als 2,0·10⁻² mol/l ist.
(B) ein oder mehrere wasserlösliche Verbindungen als Quelle für Fluorid-Ionen enthaltend zumindest ein Fluor-Atom,
wobei das Mittel die benannten Elemente der jeweiligen Komponenten (A) und (B) in einem molaren Verhältnis A : B von 1 : z enthält, wobei z eine reelle Zahl R und größer als 6 ist {z ∈ R| z > 6}, dadurch gekennzeichnet, dass im Mittel zusätzlich
(C) ein oder mehrere wasserlösliche Verbindungen, die Kupfer-Ionen freisetzen, enthaltend zumindest ein Kupfer-Atom, sowie
(D) ein oder mehrere wasserlösliche und/oder wasserdispergierbare Verbindungen, die Metall-Ionen freisetzen, aber keine Quelle für FluoridIonen sind, enthaltend zumindest ein Metall-Atom ausgewählt aus der Gruppe bestehend aus Kalzium, Magnesium, Aluminium, Bor, Zink, Eisen, Mangan und/oder Wolfram enthalten sind, wobei das molare Verhältnis D : B der Gesamtzahl der Metall Atome der Komponente (D) zur Gesamtzahl der Fluor-Atome der Komponente (B) nicht kleiner als $\frac{z - 6}{4 ⁢ z}$ ist.
wobei sich Komponente (D) zumindest aus wasserlöslichen und/oder wasserdispergierbaren Verbindungen, die Aluminium-Ionen enthalten Zusammensetz, und das molare Verhältnis D : B der Gesamtzahl an Aluminium-Atomen der Komponente (D) zur Gesamtzahl an Fluor-Atomen der Komponente (B) vorzugsweise nicht größer als $\frac{z - 6}{z}$ ist.

Durch die Einhaltung dieses konkreten molaren Verhältnisses D : B der Gesamtzahl der Metall Atome der Komponente (D) zur Gesamtzahl der Fluor-Atome der Komponente (B) von zumindest $\frac{z - 6}{4 ⁢ z}$ wird erreicht, dass eine ausreichende Menge an "Fluorid-Fängern" im erfindungsgemäßen Mittel enthalten ist, um nach dem In-Kontakt-Bringen des Mittels mit einer Eisenoberfläche, vorzugsweise mit einer unlegierten Stahloberfläche, bei einer Behandlungsdauer von 90 s und einer Behandlungstemperatur von 30°C auf dieser eine Schichtauflage von zumindest 20 mg/m² bezogen auf die Elemente der Komponente (A) ausgewählt aus Titan und/oder Zirkon zu bewirken.

Erfindungsgemäße Mittel, die dieses konkrete molare Verhältnis D : B von $\frac{z - 6}{4 ⁢ z}$ nicht unterschreiten, erzeugen insbesondere bei ihrer Anwendung im Tauchverfahren eine hinreichend passivierende Konversion der Metalloberflächen.

Die erfindungsgemäße Mindestkonzentration an den Elementen Titan und/oder Zirkon der Komponenten (A) stellt einen Schwellenwert bezüglich der Konversionsschichtbildung dar und muss daher im wässrigen Mittel vorliegen. Liegt die Konzentration unterhalb dieses Wertes erfolgt keine homogene Konversion der metallischen Oberfläche unter Ausbildung einer gemischt oxydisch-hydroxidischen Zirkon-haltigen Passivschicht und die Schichtauflagen bezogen auf die Elemente Titan und/oder Zirkon liegen deutlich unterhalb von 20 mg/m². In einem solchen Fall dominiert die Abscheidung von Kupfer, während die passivierende Deckschichtbildung nahezu vollständig ausbleibt.

Auf der anderen Seite sind Konzentrationen der Elemente Titan und/oder Zirkon gemäß der Komponenten (A) von mehr als 2,0·10⁻² mol/l im wässrigen Mittel nicht wirtschaftlich und ergeben zudem in der Behandlung von metallischen Bauteilen keine zusätzlichen Vorteile hinsichtlich des Korrosionsschutzes. Vielmehr erschweren derart hohe Konzentrationen die Prozessierbarkeit und erhöhen die Betriebskosten der Konversionsbäder aufgrund zwangsläufig anfallender zusätzlicher Regenerierungs- und Wiederaufbereitungsmaßnahmen.

Bevorzugt sind insbesondere solche wässrigen chromfreien Mittel, deren Komponente (A) ausschließlich aus wasserlöslichen Verbindungen von Zirkon besteht.

Der Quotient D : B von zumindest $\frac{z - 6}{4 ⁢ z}$ kann daher auch als Richtwert angesehen werden für eine erfindungsgemäße Zusammensetzung, die unabhängig von der speziellen Verfahrensweise beim In-Kontakt-Bringen der Zusammensetzung eine hinreichende passivierende Konversion der Metalloberfläche bewirkt, wobei für eine solche hinreichende Konversion zusätzlich die Bedingung erfüllt sein muss, dass der Quotient D : B keine Werte unterschreitet für die nach dem In-Kontakt-Bringen des Mittels mit einer Eisenoberfläche, vorzugsweise mit einer unlegierten Stahloberfläche, bei einer Behandlungsdauer von 90 s und einer Behandlungstemperatur von 30°C auf dieser eine Schichtauflage von weniger als 20 mg/m² bezogen auf die Elemente der Komponente (A) ausgewählt aus Titan und/oder Zirkon erzielt wird.

Insbesondere wurde gefunden, dass solche wässrigen Mittel vorteilhaft für die Konversionsschichtbildung sind, in denen das molare Verhältnis D : B der Gesamtzahl der Metall-Atome der Komponente (D) zur Gesamtzahl der Fluor-Atome der Komponente (B) nicht kleiner als $\frac{z - 6}{3 ⁢ z} ,$ vorzugsweise nicht kleiner als $\frac{z - 6}{2 ⁢ z}$ ist.

Der vorteilhafte Effekt besteht in der Verschiebung der Zusammensetzung der Konversionsschicht nach Behandlung einer metallischen Oberfläche mit dem erfindungsgemäßen Mittel zugunsten höherer Schichtauflagen bezüglich der Elemente Titan und/oder Zirkon, insbesondere relativ zur Schichtauflage an Kupfer, so dass ein erhöhter Korrosionsschutz und verbesserte Haftungseigenschaften zu nachträglich aufgebrachten organischen Deckbeschichtungen die Folge sind.

Das chromfreie und auf Verbindungen von Titan- und/oder Zirkon basierte Mittel ist vorzugsweise dann erfindungsgemäß, wenn das molare Verhältnis D : B keine Werte überschreitet, für die nach dem In-Kontakt-Bringen des Mittels mit einer Eisenoberfläche, vorzugsweise mit einer unlegierten Stahloberfläche bei einer Behandlungsdauer von 90 s und einer Behandlungstemperatur von 30 °C auf dieser eine Schichtauflage von weniger als 20 mg/m² bezogen auf die Elemente der Komponente (A) ausgewählt aus Titan und/oder Zirkon resultiert. Es konnte in diesem Zusammenhang gezeigt werden, dass geschlossene homogene Konversionsschichten erst bei Schichtauflagen der Elemente Titan und/oder Zirkon von ungefähr 20 mg/m² ausgebildet werden. Bei nicht ausreichender Konversion der Metalloberfläche überwiegt bei Anwesenheit der Kupfer-Ionen im wässrigen chromfreien Mittel die stromlose Abscheidung von metallischem Kupfer. Eine dominierende metallische Schichtauflage ist jedoch nicht geeignet, einen genügenden Korrosionsschutz aufzubauen und insbesondere eine genügende Haftung zu organischen Deckschichten zu vermitteln. Optimale Ergebnisse bezüglich des Korrosionsschutzes werden von erfindungsgemäßen Mitteln dann erreicht, wenn diese zum einen eine vollständige und homogene anorganische Konversionsschichtbildung und zum anderen die lokale Abscheidung von Kupfer an Defekten in der Konversionsschicht bewirken. Empirisch konnte hierzu festgestellt werden, dass derartige Passivschichten vorzugsweise eine Schichtauflage bezogen auf die Elemente Titan und/oder Zirkon der Komponente (A) von zumindest 20 mg/m², besonders bevorzugt von zumindest 40 mg/m² aufweisen, wobei gleichzeitig die Schichtauflage bezogen auf Kupfer gemäß Komponente (C) vorzugsweise 100 mg/m², besonders bevorzugt 80 mg/m² nicht überschreitet, aber vorzugsweise mindestens 10 mg/m² an Kupfer abgeschieden vorliegen. Dementsprechend sind solche erfindungsgemäßen Mittel bevorzugt, für die das molare Verhältnis A : C der Gesamtzahl an Atomen der Elemente Titan und/oder Zirkon der Komponente (A) zur Gesamtzahl an Kupfer-Atomen der Komponente (C) nicht kleiner als 1 : 3, vorzugsweise nicht kleiner als 2 : 3 ist. Unterschreitet das Verhältnis A : C den bevorzugten Bereich im erfindungsgemäßen Mittel kann zwar eine ausreichende anorganische Konversion der metallischen Oberfläche stattfinden, jedoch liegen die Schichtauflagen bezüglich Kupfer zumeist oberhalb von 100 mg/m². Im Extremfall, also bei deutlichem Unterschreiten des bevorzugten Verhältnisses, wird die Titan- und/oder Zirkon-basierte Konversion weitgehend unterdrückt und abwischbare Beschichtungen von amorphem metallischem Kupfer sind die Folge.

Umgekehrt sind solche erfindungsgemäßen Mittel bevorzugt, in denen das Verhältnis A : C der Gesamtzahl an Atomen der Elemente Titan und/oder Zirkon der Komponente (A) zur Gesamtzahl an Kupfer-Atomen der Komponente (C) keine Werte überschreitet, für die nach dem In-Kontakt-Bringen des Mittels mit einer Eisenoberfläche, vorzugsweise mit einer unlegierten Stahloberfläche bei einer Behandlungsdauer von 90 s und einer Behandlungstemperatur von 30°C auf dieser eine Schichtauflage von weniger als 20 mg/m² bezogen auf die Elemente der Komponente (A) ausgewählt aus Titan und/oder Zirkon oder mehr als 100 mg/m² bezogen auf das Element Kupfer der Komponente (C) resultiert.

Erfindungsgemäße wasserlösliche Verbindungen entsprechend den Komponenten (A)-(D) sind dadurch gekennzeichnet, dass sie in wässriger Lösung mit ionischen Spezies enthaltend die jeweiligen benannten Elemente oder mit ionischen Spezies der benannten Elemente selbst im chemischen Gleichgewicht stehen. Das sich in der wässrigen Lösung einstellende chemische Gleichgewicht zwischen ionischer Spezies und undissozierter wasserlöslicher Verbindung entsprechend der Komponenten (A)-(D) muss dabei mit konventionellen Methoden qualitativ nachweisbar sein, d.h. die ionische Spezies muss in der wässrigen Phase als solche zumindest in einer analytisch bestimmbaren Menge vorliegen. Erfindungsgemäße wasserdispergierbare Verbindungen entsprechend der Komponente (D) sind hingegen einzig durch ihren ionogenen Aufbau gekennzeichnet und enthalten zumindest eines der jeweiligen benannten Elemente gemäß Komponente (D) als ionischen Bestandteil in einer anorganischen Matrix. Der Anteil der ionischen Spezies in der wässrigen Phase ist dabei über das Löslichkeitsprodukt der wasserdispergierbaren Verbindung vorgegeben.

Bevorzugte wasserlösliche Verbindungen der Komponente (A) sind Verbindungen, die in wässriger Lösung in Anionen von Fluorokomplexen der Elemente Titan und/oder Zirkon dissozieren. Solche bevorzugten Verbindungen sind beispielsweise H₂ZrF₆, K₂ZrF₆, Na₂ZrF₆ und (NH₄)₂ZrF₆ und die analogen TitanVerbindungen. Derartige Fluor-haltige Verbindungen gemäß der Komponente (A) sind gleichzeitig erfindungsgemäße wasserlösliche Verbindungen gemäß der Komponente (B) und umgekehrt. Auch fluorfreie Verbindungen der Elemente Titan und/oder Zirkon können als wasserlösliche Verbindungen gemäß der Komponente (A) erfindungsgemäß eingesetzt werden, beispielsweise (NH₄)₂Zr(OH)₂(CO₃)₂ oder TiO(SO₄).

Bevorzugte wasserlösliche Verbindungen der Komponente (B), die als Quelle für Fluorid-Ionen dienen, sind, neben den bereits angeführten Fluorometallaten, Fluorwasserstoff, Alkalifluoride, Ammoniumfluorid und/oder Ammoniumbifluorid.

Bevorzugte wasserlösliche Verbindungen der Komponente (C), die Kupfer-Ionen freisetzen, sind sämtliche wasserlöslichen Kupfersalze, die keine Chlorid-Ionen enthalten. Insbesondere bevorzugt sind Kupfersulfat, Kupfernitrat und Kupferacetat.

Wasserlösliche Verbindungen der Komponente (D), die Metall-Ionen freisetzen, aber keine Quelle für Fluorid-Ionen darstellen, enthaltend zumindest ein Metall-Atom ausgewählt aus der Gruppe bestehend aus Kalzium, Aluminium und/oder Eisen besonders bevorzugt nur solche die Aluminium- und/oder Eisen-Ionen freisetzen und insbesondere solche die ausschließlich Aluminium-Ionen freisetzen.

Hierzu gehören sämtliche wasserlöslichen Salze der zuvor genannten Metalle gemäß Komponente (D), die weder Fluorid- noch Chlorid-Ionen enthalten. Beispielhaft seien an dieser Stelle typische Verbindungen gemäß der Komponente (D) genannt: Kalziumcitrat, Aluminiumnitrat, Eisen(III)nitrat, Eisen(II)sulfat.

Bevorzugte wasserdispergierbare Verbindungen der Komponente (D) sind Verbindungen auf Basis von Silikaten enthaltend Aluminium, besonders bevorzugt Verbindungen von Aluminiumsilikaten mit einem Verhältnis von Aluminium- zu Silizium-Atomen von zumindest 1 : 3. Insbesondere sind Aluminiumsilikate der Summenformel (Na, K)ₓ(Ca, Mg)₁₋ₓAl₂₋ₓSi₂₊ₓO₈ (mit 0 ≤ x ≤ 1) bevorzugt, wobei die Verbindung bezüglich ihrer Kristallmorphologie vorzugsweise ein Zeolith ist.

Grundsätzlich sind solche wasserdispergierbaren Verbindungen der Komponente (D) bevorzugt, deren mittlerer Partikeldurchmesser 100 nm, besonders bevorzugt 20 nm nicht überschreitet.

Es zeigt sich, dass ein höherer relativer Anteil an Aluminium, insbesondere der relative Anteil an Kationen von Aluminium, im erfindungsgemäßen Mittel die Titan- und/oder Zirkon-basierte Konversionsschichtbildung zunehmend inhibiert, so dass bei der Behandlung von Eisenoberflächen, vorzugsweise von unlegierten Stahloberflächen mit einem solchen chromfreien Mittel tendenziell niedrigere Schichtauflagen bezogen auf die Elemente Titan und/oder Zirkon erzielt werden, die ungenügend für einen hinreichenden Korrosionsschutz sein können.

Des Weiteren sind solche erfindungsgemäßen chromfreien Mittel bevorzugt, in denen der Gesamtgehalt an Fluor-Atomen entsprechend der Komponente (B) auf 3 g/l, vorzugsweise auf 2 g/l und besonders bevorzugt auf 1 g/l limitiert ist. Höhere Fluor-Gehalte sind wegen der dann ebenfalls vorliegenden beträchtlichen Gehalte an Verbindungen gemäß der Komponente (D) unwirtschaftlich und erhöhen die Betriebskosten der Konversionsbäder aufgrund zwangsläufig anfallender zusätzlicher Regenerierungs- und Wiederaufbereitungsmaßnahmen.

Die vorliegende Erfindung zeichnet sich zudem dadurch aus, dass das chromfreie Mittel für eine effektive passivierende Behandlung keine zusätzlichen polymeren Verbindungen enthalten muss. Geringe Mengen an organischen Polymeren wie Derivate von Polyacrylaten, Polyvinylalkoholen, Polyvinylphenolen, Polyvinylpyrrolidonen oder Blockcopolymere bestehend aus Strukturbausteinen der zuvor genannten Polymere können jedoch für die Stabilität von erfindungsgemäßen Mitteln, die wasserdispergierbare Verbindungen gemäß der Komponente (D) enthalten, nützlich sein. Es ist daher bevorzugt, dass der Gesamtgehalt an organischen Polymeren im erfindungsgemäßen Mittel weniger als 50 ppm, vorzugsweise weniger als 10 ppm und besonders bevorzugt weniger als 1 ppm beträgt. In einer speziellen Ausführungsform enthält das erfindungsgemäße Mittel kein organisches Polymer.

Ein Anteil von Phosphat-Anionen im erfindungsgemäßen Mittel führt bei der Behandlung von metallischen Oberflächen in der Regel zu Phosphat-haltigen Konversionsschichten, die einen hohen Anteil an gebundenen Metall-Kationen des jeweiligen gebeizten Substrates, speziell Zink- und Eisen-Kationen enthalten. Derartige Passivschichten besitzen ebenfalls korrosionsschützende Eigenschaften, die jedoch signifikant verschieden sind von Titan- und/oder Zirkonbasierten Konversionsschichten beruhend auf phosphatfreie erfindungsgemäße Mittel sind. Zudem ist der synergistische Effekt beim Konversionsschichtaufbau in Gegenwart von Kupfer-Ionen gemäß Komponente (B), der vor allem in Phosphatfreien erfindungsgemäßen Mitteln festgestellt wird und dort einen erhöhten Korrosionsschutz und verbesserte Haftungseigenschaften zu organischen Deckschichten bewirkt, in Phosphat-haltigen erfindungsgemäßen Mitteln weniger stark ausgeprägt. Ein zusätzlicher Nachteil Phosphat-haltiger erfindungsgemäßer Mittel besteht in der erhöhten Schlammbildung aufgrund der lokalen Ausfällung schwerlöslicher Phosphate.

In einer weiteren bevorzugten Ausführungsform enthält das erfindungsgemäße Mittel daher weniger als 5 ppm und besonders bevorzugt keine Oxoanionen von Phosphor.

Der pH-Wert des erfindungsgemäßen mittels ist vorzugsweise nicht kleiner als 2,5, besonders bevorzugt nicht kleiner als 3,5, wobei jedoch ein pH-Wert von vorzugsweise 5, besonders bevorzugt 4,5 nicht überschritten wird. Vorzugsweise wird der pH-Wert auf den genannten sauren Bereich dadurch eingestellt, dass man als Komponente (A) bzw. Komponente (B) die Fluoro-Komplexe der Elemente Titan und/oder Zirkon zumindest teilweise in Form einer Säure einsetzt. Er kann jedoch auch durch eine andere Säure, beispielsweise Salpetersäure und Schwefelsäure eingestellt werden. Zusätzlich kann, falls es erwünscht ist, das erfindungsgemäße Mittel bei höheren pH-Werten anzuwenden, der pH-Wert durch Zugabe von Alkalimetallhydroxiden oder -carbonaten, Ammoniak oder organischen Aminen entsprechend eingestellt werden.

In einer weiteren bevorzugten Ausführungsform des erfindungsgemäßen Mittels ist zur Einstellung des Gesamtsäuregehaltes zusätzlich ein Puffersystem enthalten, welches zumindest ein Protolysegleichgewicht mit einem pK-Wert im Bereich von 2,5 bis 5 aufweist. Als Puffersystem für den genannten pH-Bereich ist insbesondere ein Essigsäure/Acetat-Puffer geeignet. Ein weiteres geeignetes Puffersystem basiert auf Kaliumhydrogenphthalat. Eine Anhebung des Gesamtsäuregehaltes durch die Zugabe eines Puffersystems erhöht die Stabilität des erfindungsgemäßen Mittels und erleichtert die pH-Fixierung des Mittels. Die Einstellung des erfindungsgemäßen Mittels auf einen definierten pH-Wertes ist bei der Verwendung desselben beispielsweise als Tauchbad in einem kontinuierlichen Verfahren zur korrosionsschützenden Behandlung metallischer Bauteile für eine gleich bleibende Qualität der Konversionsschicht notwendig.

Es zeigt sich, dass eine solche Pufferkapazität ausreichend ist, bei der sich der pH-Wert des erfindungsgemäßen Mittels im bevorzugten pH-Bereich von 2,5 bis 5,5 bei einem Eintrag von einem Val Säure oder Lauge pro Liter Lösung vorzugsweise um nicht mehr als 0,2 Einheiten verändert.

Eine solche Pufferkapazität des erfindungsgemäßen Mittels liegt auch dann vor, wenn der Gesamtsäuregehalt bezogen auf den Gesamtgehalt an Fluor vorzugsweise nicht weniger als 5 Punkte, besonders bevorzugt nicht weniger als 6 Punkte, aber vorzugsweise nicht mehr als 10 Punkte pro 100 ppm Fluor beträgt. Zusätzlich zu den bereits genannten Komponenten des erfindungsgemäßen Mittels kann die wässrige Behandlungslösung Verbindungen enthalten, die bei der schichtbildenden Phosphatierung als so genannte "Beschleuniger" eingesetzt werden. Diese Beschleuniger haben die Eigenschaft, Wasserstoffatome, die beim Beizangriff der Säure auf die Metalloberfläche entstehen, abzufangen. Diese auch als "Depolarisation" bezeichnete Reaktion erleichtert den Angriff der sauren Behandlungslösung auf die Metalloberfläche und beschleunigt hierdurch die Ausbildung der Korrosionsschutzschicht. Eine nicht abschließende Liste von bevorzugten Beschleunigern in den jeweiligen bevorzugten Konzentrationsbereichen ist nachstehend angegeben:

| | |
|---|---|
| 0,05 bis 2 g/l | m-Nitrobenzolsulfonat-Ionen, |
| 0,1 bis 10 g/l | Hydroxylamin in freier oder gebundener Form, |
| 0,05 bis 2 g/l | m-Nitrobenzoat-Ionen, |
| 0,05 bis 2 g/l | p-N itrophenol, |
| 1 bis 70 mg/l | Wasserstoffperoxid in freier oder gebundener Form, |
| 0,05 bis 10 g/l | organische N-Oxide |
| 0,1 bis 3 g/l | Nitroguanidin |
| 1 bis 500 mg/l | Nitrit-Ionen |
| 1 bis 1000 mg/l | Nitrat-Ionen |
| 0,5 bis 5 g/l | Chlorat-Ionen. |

Das erfindungsgemäße Mittel der vorliegenden Erfindung kann am Einsatzort durch Auflösen der genannten Komponenten (A)-(D) in Wasser und Einstellen des pH-Werts hergestellt werden. Diese Vorgehensweise ist in der Praxis jedoch unüblich. Stattdessen werden in der Praxis üblicherweise wässrige Konzentrate zur Verfügung gestellt, aus denen am Einsatzort durch Verdünnen mit Wasser und erforderlichenfalls Einstellen des pH-Werts das anwendungsfertige chromfreie Mittel hergestellt wird. Dementsprechend gehört ein wässriges Konzentrat, das beim Verdünnen mit Wasser um einen Faktor von etwa 10 bis etwa 100, insbesondere um einen Faktor im Bereich von etwa 20 bis etwa 50 und erforderlichenfalls nach Einstellen des pH-Wertes eine saure, chromfreie, wässrige Lösung gemäß vorstehender Beschreibung der Erfindung ergibt, ebenfalls zum Gegenstand der vorliegenden Erfindung.

Aus Stabilitätsgründen sind derartige Konzentrate oft so eingestellt, dass beim Verdünnen mit Wasser der pH-Wert nicht unmittelbar im erforderlichen Bereich liegt. In diesem Fall muss nach dem Verdünnen mit Wasser der pH-Wert entweder nach unten oder nach oben korrigiert werden. Die Anpassung des pH-Wertes erfolgt wie bereits zuvor beschrieben durch Zugabe geeigneter Säuren oder Basen.

In einem weiteren Aspekt betrifft vorliegende Erfindung ein Verfahren zur korrosionsschützenden Konversionsbehandlung von metallischen Oberflächen, wobei die gereinigte metallische Oberfläche mit dem erfindungsgemäßen wässrigen chromfreien Mittel in Kontakt gebracht wird.

Dies kann beispielsweise durch Eintauchen in die Behandlungslösung ("TauchVerfahren") oder durch Besprühen ("Spritz-Verfahren") mit dem chromfreien Mittel erfolgen. Die Temperatur des erfindungsgemäßen Mittels liegt dabei vorzugsweise im Bereich von 15 bis 60°C, insbesondere im Bereich von 25 bis 50°C. Die notwendige Behandlungsdauer stellt dabei ein auf die Konvektion in der Badanlage abgestimmtes und für die Zusammensetzung des zu behandelnden metallischen Bauteils typisches Zeitintervall dar. Die Kontaktzeit mit dem chromfreien Mittel beträgt jedoch vorzugsweise zumindest 30 sec, besonders bevorzugt zumindest 1 Minute, sollte jedoch vorzugsweise 10 Minuten, besonders bevorzugt 5 Minuten nicht überschreiten. Nach diesem Kontakt wird vorzugsweise mit Wasser, insbesondere mit vollentsalztem Wasser nachgespült.

Die zu behandelnden Metalloberflächen werden zuvor von Öl- und Fettrückständen in einem Reinigungsschritt befreit. Gleichzeitig wird dadurch eine reproduzierbare Metalloberfläche erzeugt, die eine gleich bleibende Schichtqualität nach der Konversionsbehandlung mit dem erfindungsgemäßen Mittel gewährleistet. Vorzugsweise handelt es sich dabei um eine alkalische Reinigung mit handelsüblichen, dem Fachmann bekannten Produkten.

Als metallische Oberfläche gelten im Sinne der vorliegenden Erfindung Oberflächen von Eisen, Stahl, verzinktem sowie legierungsverzinktem Eisen und Stahl, die beispielsweise unter den handelsüblichen Namen Galfan^{®}, Galvalume^{®}, Galvannealed^{®} erhältlich sind. Zu den metallischen Oberflächen, die mit dem erfindungsgemäßen Mittel korrosionsschützend vorbehandelt werden können, gehören auch Aluminium und Zink sowie die jeweiligen Legierungen mit einem Legierungsanteil an Aluminium oder Zink von wenigstens 50 At.-%. Vorzugsweise handelt es sich bei der im erfindungsgemäßen Verfahren behandelten metallischen Oberfläche um eine "blanke" Metalloberfläche. Unter "blanken" Metalloberflächen werden Metalloberflächen verstanden, die noch keine korrosionsschützende Beschichtung tragen. Bei dem erfindungsgemäßen Verfahren handelt es sich also um den ersten oder einzigen Behandlungsschritt, der eine Korrosionsschutzschicht erzeugt, die wiederum als Basis für eine nachfolgende Lackierung dienen kann. Es handelt sich also nicht um eine Nachbehandlung einer zuvor erzeugten Korrosionsschutzschicht wie beispielsweise einer Phosphatschicht.

Erfindungsgemäß sind gemäß diesem weiteren Aspekt der Erfindung keine Maßnahmen erforderlich und sollen vorzugsweise sogar vermieden werden, durch die die Metalloberfläche nach dem Kontakt mit dem chromfreien Mittel und vor der Beschichtung mit einem Tauchlack, beispielsweise einem kathodischen Elektrotauchlack, getrocknet wird. Ein unbeabsichtigtes Trocken kann jedoch bei Anlagenstillstand eintreten, wenn sich die behandelte Metalloberfläche, beispielsweise eine Automobilkarosserie oder ein Teil hiervon, zwischen dem Bad mit dem erfindungsgemäßen Mittel und dem Tauchlack-Bad an der Luft befindet. Diese unbeabsichtigte Trocknung ist jedoch unschädlich.

Als Tauchlack werden erfindungsgemäß diejenigen wässrigen Dispersionen von organischen Polymeren bezeichnet, die im Tauchverfahren sowohl außenstromlos, also selbstabscheidend, auf die Metalloberfläche aufgebracht werden als auch solche, bei denen durch Anlegen einer äußeren Spannungsquelle die Beschichtung mit dem Lack aus wässriger Phase erfolgt.

Ferner umfasst die vorliegende Erfindung ein metallisches Substrat, das gemäß dem zuvor beschriebenen Verfahren mit dem erfindungsgemäßen Mittel behandelt wurde, wobei die Oberfläche des metallischen Substrates eine Titan- und/oder Zirkonauflage von vorzugsweise nicht weniger als 20 mg/m² und bevorzugt nicht mehr als 150 mg/m² aufweist. Hierbei sind insbesondere solche metallischen Substrate bevorzugt, bei denen die Schichtauflage bezogen auf Kupfer 100 mg/m², vorzugsweise 80 mg/m² nicht überschreitet, aber mindestens 10 mg/m² an Kupfer abgeschieden vorliegen.

Die erfindungsgemäße Verwendung derartiger metallischer Substrate in industriellen Prozessen zur Oberflächenveredelung durch die nachfolgende Auftragung eines Mehrschichtensystems wird von der vorliegenden Erfindung umfasst.

Des Weiteren finden die entsprechend der zugrunde liegenden Erfindung konversionsbehandelten metallischen Werkstoffe, Bauteile und Verbundstrukturen bei der Herstellung von Halbzeugen, bei der automobilen Fertigung im Karosseriebau, im Schiffsbau, im Baugewerbe und im Architekturbereich sowie für die Herstellung von Weißer Ware und elektronischen Gehäusen Verwendung.

Die nachfolgenden Ausführungsbeispiele zeigen die technischen Vorteile des erfindungsgemäßen Verfahrens bzw. des neuen erfindungsgemäßen chromfreien Mittels.

Das erfindungsgemäße wässrige chromfreie Mittel und die entsprechende Verfahrensabfolge zur Konversionsbehandlung metallischer Oberflächen wurde an Probeblechen aus kaltgewalztem Stahl (CRS ST1405, Fa. Sidca oder MBS 25, Fa. Chemetall) überprüft.

Im Folgenden ist die Verfahrensabfolge für die erfindungsgemäße Behandlung der Probebleche, wie sie prinzipiell auch in der automobilen Karosseriefertigung üblich ist, wiedergegeben.

Zur Vorbehandlung wurden die Bleche zunächst bei 60°C für 5 min alkalisch gereinigt und entfettet. Hierfür wurden tensidhaltige Mischungen von handelsüblichen Produkten der Anmelderin verwendet: Mischung enthaltend 3 % Ridoline^{®} 1574A und 0,3 % Ridosol^{®} 1270. Anschließend folgte ein Spülvorgang mit Brauchwasser gefolgt von einem weiteren Spülgang mit entionisiertem Wasser (κ <1 µScm⁻¹), bevor die kaltgewalzten Stahlbleche mit einem chromfreien Mittel bei 30 °C für 90 sec behandelt wurden.

Zur Beurteilung der Güte der Konversionsbehandlung wurden die frisch behandelten Stahlbleche einem "Brauchwassertest" unterzogen. Im "Brauchwassertest" wird die Homogenität der Konversionsbeschichtung nach Behandlung mit dem erfindungsgemäßen Mittel überprüft und bewertet. Hierzu wurden die frisch behandelten Stahlbleche zunächst trocken geblasen, unmittelbar danach bei 20 °C für 30 sec in Brauchwasser getaucht und anschließend an der Luft getrocknet.

Als Brauchwasser wird gemäß der vorliegenden Erfindung dasjenige Wasser bezeichnet, das einen vorgegebenen Wertebereich für spezifische Kennzahlen ausgewählt aus der Leitfähigkeit, des pH-Wertes, des Chlorid- und Nitrat-Ionen Gehaltes sowie dem Kupfergehalt aufweist. Im Allgemeinen muss das Brauchwasser für die erfindungsgemäße Verwendung im "Brauchwassertest" den Anforderungen gemäß der EU-Richtlinie 98/83/EG genügen, wobei speziell die in der folgenden Tabelle gelisteten Kennzahlen der chemischen Parameter für das Brauchwasser bindend für die Durchführung des "Brauchwassertests" sind.

| Parameter | Kennzahlen |
|---|---|
| Leitfähigkeit | 500-900 µScm⁻¹ bei 20 °C |
| pH-Wert | 6,5-7,5 |
| Chlorid | <250 ppm |
| Nitrat | <50 ppm |
| Kupfer | <0,1 ppm |
| Restliche Schwermetalle | <500 ppb |

Nach der Behandlung der Stahlbleche gemäß dem "Brauchwassertest" wie oben beschrieben folgt die Beurteilung der Rotrostbildung gemäß folgender Skala:
0: keine sichtbare Rotrostbildung
1: kaum/sehr wenig Rotrost (< 10 %)
2: wenig Rotrost (< 20 %)
3: deutliche Rotrostbildung (< 30 %)
4: überwiegend Rotrost (> 50 %)

Rotrost bezeichnet dabei die rot erscheinenden Korrosionsprodukte von Eisen, typischerweise Eisenoxid. Die Rotrostbildung erfolgt bei Exposition von Eisen in feuchter Atmosphäre nahezu instantan. So genügt ein dünner Brauchwasserfilm auf einer Oberfläche aus Eisen, um die Rotrostbildung zu initieren. Die Rotrostbildung kommt jedoch in trockener Atmosphäre zum Stillstand, so dass eine gute Beurteilung der Homogenität einer korrosionsschützenden Konversionsschichtbildung auf Eisenoberflächen über die induzierte Rotrostbildung möglich ist. Ergibt die mit dem chromfreien Mittel behandelte Stahloberfläche eine homogene, geschlossene Konversionsschicht, so ist die Rotrostbildung minimal oder für das menschliche Auge nicht sichtbar. Umgekehrt bildet sich im "Brauchwassertest" auf makroskopischen Defekten aufgrund ungenügender Schichtausbildung oder auf insgesamt zu dünnen Passivschichten deutlich erkennbar Rotrost.

In der Tabelle 1 sind chromfreie Zirkon-basierte Mittel für die korrosionsschützende Vorbehandlung von Metalloberflächen angegeben, die auf kaltgewalztem Stahl entsprechend des zuvor beschriebenen Verfahrens angewendet wurden.

Nur die Beispiele B3-B6 sind erfindungsgemäß.

Die jeweiligen Komponenten (A)-(D) gemäß der Terminologie der vorliegenden Erfindung sind:
(A) H₂ZrF₆
(B) H₂ZrF₆, (NH₄)HF₂
(C) Cu(NO₃)₂·3H₂O
(D) Fe(NO₃)₃·9H₂O [Tabellen 1, 3] oder Al(NO₃)₃·9H₂O [Tabelle 2]

Anhand der Tabelle 1 wird zunächst deutlich, dass chromfreie Mittel, die keine Kupfer-Ionen enthalten (VB1), zwar eine ausreichende Schichtauflage von > 20 mg/m² auf der Stahloberfläche bewirken, eine solche Konversionsschicht jedoch das Auftreten von Rotrost nicht vollständig unterdrücken kann. Im Gegensatz dazu wird in Anwesenheit von Kupfer-Ionen im Mittel (B1) sowohl Zirkon als auch Kupfer in der Passivschicht eingebaut, wobei Schichtauflagen an Zirkon erreicht werden, die diejenigen der von Kupfer-freien Zusammensetzungen (VB1) erreichten Schichtauflagen deutlich übersteigen. Dieser synergistische Effekt und die simultane Abscheidung von Kupfer bewirken, dass im "Brauchwassertest" die Rotrostbildung kaum in Erscheinung tritt oder gar unterbleibt. Der synergistische Effekt, der darin besteht, dass die Konversionsschichtbildung beschleunigt wird, ist bei gleich bleibendem molaren Verhältnis von Zirkon- zu Kupfer-Anteil (A : C) unabhängig von der Gesamtmenge an Zirkon (B2). Zumindest bezüglich der Rotrostbildung nach dem "Brauchwassertest" verhalten sich höhere Anteile an in der Konversionsschicht abgeschiedenem Kupfer indifferent, wie aus dem Vergleich der erfindungsgemäßen Beispiele B1 und B2 ersichtlich ist.

Ein weiterer Aspekt der vorliegenden Erfindung besteht im Gesamtfluorid-Gehalt relativ zum Anteil an "Fluorid-Fänger" (Komponente D), der erfindungsgemäß einen bestimmten Wert nicht unterschreiten darf. Hierzu wird im Vergleich der Beispiele VB2 und B1 deutlich, dass der verdoppelte Fluorid-Gehalt (Komponente B) bei gleich bleibendem Anteil an Eisen-Ionen (VB2) zu einer vollständigen Inhibition der Konversionsschichtbildung (Schichtauflage Zr: <1,5 mg/m²) führt und sich lediglich metallisches Kupfer auf der Stahloberfläche abscheidet (Schichtauflage Cu: 67 mg/m²). Das erfindungsgemäße molare Mindestverhältnis D : B des "Fluorid-Fängers" Eisen zum Gesamtgehalt an Fluor von 1 : 7,6 wird von dem Ist-Verhältnis 1 : 22 deutlich unterschritten.

Insbesondere für erfindungsgemäße chromfreie Mittel enthaltend ausschließlich Aluminium als "Fluorid-Fänger" (Komponente D) bestimmt der relative auf den Fluor-Anteil bezogene Gehalt an Aluminium die Güte der Konversionsschichtbildung. Tabelle 2 listet hierzu chromfreie Mittel mit steigendem Zirkon-Anteil (Komponente A) und gleichzeitig sinkendem Anteil an Kupfer-Ionen (Komponente C), wobei das jeweils erfindungsgemäße Beispiel ein molares Verhältnis D : B von Aluminium zu Fluor von 1 : 4 aufweist. Dabei resultieren für die Behandlung von Stahlblechen lediglich dann zufrieden stellende Ergebnisse bezüglich des "Brauchwassertests", wenn die erfindungsgemäßen Mittel B3-B5 verwendet werden. Wird der Soll-Wert für das molare Verhältnis von D : B im chromfreien Mittel unterschritten, ist, wie bereits in Tabelle 1 unter VB2 gezeigt, die Konversionsschichtbildung inhibiert, so dass nach dem "Brauchwassertest" eine signifikante Rotrostbildung festgestellt wird (VB1-VB3).

Gleichzeitig gilt es festzustellen, dass der synergistische Effekt von Kupfer-Ionen deutlich abfällt, sobald das molare Verhältnis von Zirkon zu Kupfer im erfindungsgemäßen Mittel stark erhöht wird (B6). In diesem Fall wird sowohl die erzielte Schichtauflage bezogen auf Zirkon als auch auf Kupfer derart reduziert, dass im "Brauchwassertest" merklich Rotrost gebildet wird (B6).

Die Ergebnisse aus der Tabelle 3 konversionsbehandelter Stahloberflächen in der korrosiven Lackhaftung und im Steinschlagtest bestätigen, dass sowohl bei sehr hohen (B7) als auch niedrigen (B11) relativen Kupfergehalten im chromfreien Mittel die Lackhaftung positiv beeinflusst wird. Sämtliche erfindungsgemäßen Mittel, bei denen das molare Verhältnis A : C zwischen 1 : 14 und 37 : 1 variiert, sind Kupfer-freien Mitteln (VB7) zur Konversionsbehandlung überlegen, solange der Gesamtgehalt an Zirkon (Komponente A) im Mittel ausreicht, um eine Konversion der Oberfläche bei optimal eingestelltem molaren Verhältnis D : B von "Fluorid-Fänger" zu Fluor-Gehalt zu bewirken (VB6).

## Patentansprüche

1. Ein wässriges chromfreies Mittel für die korrosionsschützende Konversionsbehandlung von metallischen Oberflächen enthaltend
(A) ein oder mehrere wasserlösliche Verbindungen enthaltend zumindest ein Atom ausgewählt aus den Elementen Titan und/oder Zirkon, wobei die Gesamtkonzentration an diesen Elementen 2,5·10⁻⁴ mol/l nicht unterschreitet, aber nicht größer als 2,0·10⁻² mol/l ist.
(B) ein oder mehrere wasserlösliche Verbindungen als Quelle für Fluorid-Ionen enthaltend zumindest ein Fluor-Atom,
wobei das Mittel die benannten Elemente der jeweiligen Komponenten (A) und (B) in einem molaren Verhältnis A : B von 1 : z enthält, wobei z eine reelle Zahl und größer als 6 ist,
**dadurch gekennzeichnet, dass** im Mittel zusätzlich
(C) ein oder mehrere wasserlösliche Verbindungen, die Kupfer-Ionen freisetzen, enthaltend zumindest ein Kupfer-Atom, sowie
(D) ein oder mehrere wasserlösliche und/oder wasserdispergierbare Verbindungen, die Metall-Ionen freisetzen, aber keine Quelle für Fluorid-Ionen sind, enthaltend zumindest ein Metall-Atom ausgewählt aus der Gruppe bestehend aus Kalzium, Aluminium und/oder Eisen enthalten sind,
wobei das molare Verhältnis D : B der Gesamtzahl der Metall-Atome der Komponente (D) zur Gesamtzahl der Fluor-Atome der Komponente (B) nicht kleiner als $\frac{z - 6}{4 ⁢ z}$ ist,
wobei sich Komponente (D) zumindest aus einer wasserlöslichen und/oder wasserdispergierbaren Verbindung enthaltend zumindest ein AluminiumAtom zusammensetzt und das molare Verhältnis der Gesamtzahl der Aluminium-Ionen der Komponente (D) zur Gesamtzahl der Fluor-Atome der Komponente (B) nicht größer als $\frac{z - 6}{z}$ ist.

2. Mittel gemäß Anspruch1, **dadurch gekennzeichnet, dass** das molare Verhältnis D : B der Gesamtzahl der Metall-Atome der Komponente (D) zur Gesamtzahl der Fluor-Atome der Komponente (B) keinen Wert unterschreitet, für den nach dem In-Kontakt-Bringen des Mittels mit einer Eisenoberfläche bei einer Behandlungsdauer von 90 s und einer Behandlungstemperatur von 30°C auf dieser eine Schichtauflage von weniger als 20 mg/m² bezogen auf die Elemente der Komponente (A) ausgewählt aus Titan und/oder Zirkon resultiert.

3. Mittel gemäß einem oder beiden der vorherigen Ansprüche, **dadurch gekennzeichnet, dass** das molare Verhältnis D : B der Gesamtzahl der Metall-Atome der Komponente (D) zur Gesamtzahl der Fluor-Atome der Komponente (B) nicht kleiner als $\frac{z - 6}{3 ⁢ z} ,$ vorzugsweise nicht kleiner als $\frac{z - 6}{2 ⁢ z}$ ist.

4. Mittel gemäß einem oder mehreren der vorherigen Ansprüche, **dadurch gekennzeichnet, dass** das molare Verhältnis A : C der Gesamtzahl an Atomen der Elemente Titan und/oder Zirkon der Komponente (A) zur Gesamtzahl an Kupfer-Atomen der Komponente (C) nicht kleiner als 1 : 3, vorzugsweise nicht kleiner als 2 : 3 ist.

5. Mittel gemäß einem oder mehreren der vorherigen Ansprüche, **dadurch gekennzeichnet, dass** die Verhältnisse D : B und A : C jeweils keine Werte überschreiten, für die nach dem In-Kontakt-Bringen des Mittels mit einer Eisenoberfläche, vorzugsweise mit einer unlegierten Stahloberfläche, bei einer Behandlungsdauer von 90 s und einer Behandlungstemperatur von 30°C auf dieser eine Schichtauflage von weniger als 20 mg/m² bezogen auf die Elemente der Komponente (A) ausgewählt aus Titan und/oder Zirkon resultiert.

6. Mittel gemäß einem oder mehreren der vorherigen Ansprüche, **dadurch gekennzeichnet, dass** sich die Komponente (D) zumindest aus einer wasserdispergierbaren Verbindung auf Basis von Silikaten enthaltend Aluminium zusammensetzt, vorzugsweise aus Aluminiumsilikat mit einem Verhältnis von Aluminium- zu Silizium-Atomen von zumindest 1 : 3.

7. Mittel gemäß einem oder mehreren der vorherigen Ansprüche, **dadurch gekennzeichnet, dass** der Gesamtgehalt an Fluor-Atomen entsprechend der Komponente (B) 3 g/l, vorzugsweise 2 g/l, besonders bevorzugt 1 g/l nicht überschreitet.

8. Mittel gemäß einem oder mehreren der vorherigen Ansprüche, **dadurch gekennzeichnet, dass** der Gesamtgehalt an Oxoanionen von Phosphor weniger als 1 ppm ist.

9. Mittel gemäß einem oder mehreren der vorherigen Ansprüche, **dadurch gekennzeichnet, dass** der pH-Wert des Mittels nicht kleiner als 2,5, vorzugsweise nicht kleiner als 3,5 ist, aber einen Wert von 5, vorzugsweise 4,5 nicht überschreitet.

10. Mittel gemäß Anspruch 8, **dadurch gekennzeichnet, dass** zur Einstellung des Gesamtsäuregehaltes zusätzlich ein Puffersystem enthalten ist, welches zumindest ein Protolysegleichgewicht mit einem pK-Wert im Bereich von 2,0 bis 5,0 aufweist.

11. Ein Verfahren zur korrosionsschützenden Konversionsbehandlung von metallischen Oberflächen, die ausgewählt sind aus Oberflächen von Eisen, Stahl, verzinktem sowie legierungsverzinktem Eisen und Stahl, Aluminium und/oder Zink sowie die jeweiligen Legierungen mit einem Legierungsanteil an Aluminium und/oder Zink von mindestens 50 At.-%, **dadurch gekennzeichnet, dass** die metallische Oberfläche mit dem wässrigen chromfreien Mittel gemäß einem oder mehreren der vorherigen Ansprüche in Kontakt gebracht wird.

12. Verfahren gemäß Anspruch 11, **dadurch gekennzeichnet, dass** nach dem In-Kontakt-Bringen des Mittels mit der metallischen Oberfläche und vor einer weiteren Beschichtung mit einem Tauchlack die metallische Oberfläche nicht getrocknet wird.

13. Metallisches Substrat, das gemäß einem oder beiden der Ansprüche 11 und 12 behandelt wurde und auf seiner Oberfläche eine Titan- und/oder Zirkonauflage von nicht weniger als 20 mg/m², aber nicht mehr als 150 mg/m² aufweist.

14. Verwendung eines metallischen Substrates gemäß Anspruch 13 für die Herstellung von Weißer Ware, elektronischen Gehäusen, Halbzeugen, Karosserien in der automobilen Fertigung sowie im Baugewerbe und im Architekturbereich.

## Claims

1. An aqueous chromium-free agent for the corrosion-protective conversion treatment of metallic surfaces, containing
(A) one or more water-soluble compounds containing at least one atom selected from the elements titanium and/or zirconium, wherein the total concentration of these elements is not less than 2.5·10⁻⁴ mol/L, but is not greater than 2.0·10⁻² mol/L,
(B) one or more water-soluble compounds, as a source of fluoride ions, containing at least one fluorine atom,
wherein the agent contains said elements of the respective components (A) and (B) in a molar ratio A : B of 1 : z, where z is a real number and is greater than 6,
**characterized in that** the agent additionally contains
(C) one or more water-soluble compounds, containing at least one copper atom, which release copper ions, and
(D) one or more water-soluble and/or water-dispersible compounds which release metal ions but which are not a source of fluoride ions, and which contain at least one metal atom selected from the group comprising calcium, aluminum, and/or iron,
wherein the molar ratio D : B of the total number of metal atoms of component (D) to the total number of fluorine atoms of component (B) is not less than $\frac{z - 6}{4 ⁢ z} ,$
wherein component (D) is composed at least of a water-soluble and/or water-dispersible compound containing at least one aluminum atom, and the molar ratio of the total number of aluminum ions of component (D) to the total number of fluorine atoms of component (B) is not greater than $\frac{z - 6}{z} .$

2. The agent according to Claim 1, **characterized in that** the molar ratio D : B of the total number of metal atoms of component (D) to the total number of fluorine atoms of component (B) is not less than a value for which, after the agent is brought into contact with an iron surface for a treatment period of 90 s and a treatment temperature of 30°C, a coating layer of less than 20 mg/m², based on the elements of component (A) selected from titanium and/or zirconium, results on the iron surface.

3. The agent according to one or both of the preceding claims, **characterized in that** the molar ratio D : B of the total number of metal atoms of component (D) to the total number of fluorine atoms of component (B) is not less than $\frac{z - 6}{3 ⁢ z} ,$ preferably not less than $\frac{z - 6}{2 ⁢ z} .$

4. The agent according to one or more of the preceding claims, **characterized in that** the molar ratio A : C of the total number of atoms of the elements titanium and/or zirconium of component (A) to the total number of copper atoms of component (C) is not less than 1 : 3, preferably not less than 2 : 3.

5. The agent according to one or more of the preceding claims, **characterized in that** the ratios D : B and A : C in each case do not exceed values which, after which the agent is brought into contact with an iron surface, preferably an unalloyed steel surface, for a treatment period of 90 s and a treatment temperature of 30°C, a coating layer of less than 20 mg/m², based on the elements of component (A) selected from titanium and/or zirconium, results on the iron surface.

6. The agent according to one or more of the preceding claims, **characterized in that** component (D) is composed at least of a water-dispersible compound based on silicates containing aluminum, preferably aluminum silicate, having a ratio of aluminum atoms to silicon atoms of at least 1 : 3.

7. The agent according to one or more of the preceding claims, **characterized in that** the total content of fluorine atoms corresponding to component (B) does not exceed 3 g/L, preferably 2 g/L, particularly preferably 1 g/L.

8. The agent according to one or more of the preceding claims, **characterized in that** the total content of oxoanions of phosphorus is less than 1 ppm.

9. The agent according to one or more of the preceding claims, **characterized in that** the pH of the agent is not less than 2.5, preferably not less than 3.5, but does not exceed a value of 5, preferably 4.5.

10. The agent according to Claim 8, **characterized in that** for setting the overall acid content, a buffer system is additionally contained which has at least a protolytic equilibrium having a pK value in the range of 2.0 to 5.0.

11. A method for the corrosion-protective conversion treatment of metallic surfaces which are selected from surfaces of iron, steel, galvanized and alloy galvanized iron and steel, aluminum, and/or zinc, and the respective alloys having an alloy content of aluminum and/or zinc of at least 50 at.-%, **characterized in that** the metallic surface is brought into contact with the aqueous chromium-free agent according to one or more of the preceding claims.

12. The method according to Claim 11, **characterized in that** the metallic surface is not dried after the agent is brought into contact with the metallic surface, or before a further coating with a dip coating.

13. A metallic substrate which has been treated according to one or both of Claims 11 and 12, and which has a titanium and/or zirconium coating of not less than 20 mg/m², but not greater than 150 mg/m², on its surface.

14. Use of a metallic substrate according to Claim 13 for the manufacture of white goods, electronic housings, semi-finished products, bodies in automobile manufacturing, and in the construction industry and in the field of architecture.

## Revendications

1. Agent aqueux exempt de chrome pour le traitement par conversion anticorrosion de surfaces métalliques contenant
(A) un ou plusieurs composés solubles dans l'eau contenant au moins un atome choisi parmi les éléments titane et/ou du zirconium, la concentration totale de ces éléments de dépassant 2,5•10⁴ mol/l, mais n'étant non supérieure à 2,0•10² mol/l.
(B) un ou plusieurs composés solubles dans l'eau servant de source d'ions fluorure contenant au moins un atome de fluor,
l'agent contenant lesdits éléments des composants respectifs (A) et (B) dans un rapport molaire A:B de 1 :z, z étant un nombre réel supérieur à 6,
**caractérisé en ce que** l'agent contient en plus
(C) un ou plusieurs composés solubles dans l'eau qui libèrent des ions de cuivre, contenant au moins un atome de cuivre, et
(D) un ou plusieurs composés solubles dans l'eau et/ou dispersibles dans l'eau qui libèrent des ions métalliques, mais pas de source d'ions fluorure, contenant au moins un atome de métal choisi dans le groupe constitué par le calcium, l'aluminium et/ou le fer,
le rapport molaire D:B du nombre total d'atomes métalliques du composant (D) sur le nombre total d'atomes de fluor du composant (B) n'étant pas inférieur à $\frac{z - 6}{4 ⁢ z} ,$
le composant (D) se composant d'au moins un composé soluble dans l'eau et/ou dispersible dans l'eau qui contient un atome d'aluminium, et le rapport molaire du nombre total d'ions aluminium du composant (D) sur le nombre total d'atomes de fluor du composant (B) n'étant pas supérieur à $\frac{z - 6}{z} .$

2. Agent selon la revendication I, **caractérisé en ce que** le rapport molaire D:B du nombre total d'atomes métalliques du composant (D) sur le nombre total d'atomes de fluor du composant (B) est inférieur à une valeur pour laquelle, après mise en contact de l'agent avec une surface en fer pendant une durée de traitement de 90 s et à une température de traitement de 30°C, il résulte sur ladite surface une couche de moins de 20 mg/m² par rapport aux éléments du composant (A) choisis parmi le titane et/ou le zirconium.

3. Agent selon l'une des revendications précédentes ou les deux, **caractérisé en ce que** le rapport molaire D:B du nombre total d'atomes métalliques du composant (D) sur le nombre total d'atomes de fluor du composant (B) n'est pas inférieur à $\frac{z - 6}{3 ⁢ z} ,$ de préférence pas inférieur à $\frac{z - 6}{2 ⁢ z} .$

4. Agent selon l'une ou plusieurs des revendications précédentes, **caractérisé en ce que** le rapport molaire A:C du nombre total d'atomes des éléments titane et/ou zirconium du composant (A) sur le nombre total d'atomes de cuivre du composant (C) n'est pas inférieur à 1:3, de préférence pas inférieur à 2:3.

5. Agent selon l'une ou plusieurs des revendications précédentes, **caractérisé en ce que** les rapports D:B et A:C ne dépassent pas chacun une valeur pour laquelle, après mise en contact de l'agent avec une surface en fer, de préférence avec une surface en acier non allié, pendant une durée de traitement de 90 s et à une température de traitement de 30°C, il résulte sur ladite surface une couche de moins de 20 mg/m² par rapport aux éléments du composant (A) choisis parmi le titane et/ou le zirconium.

6. Agent selon l'une ou plusieurs des revendications précédentes, **caractérisé en ce que** le composant (D) se compose d'au moins un composé dispersible dans l'eau à base de silicates contenant de l'aluminium, de préférence du silicate d'aluminium avec un rapport aluminium sur atomes de silicium d'au moins 1:3.

7. Agent selon l'une ou plusieurs des revendications précédentes, **caractérisé en ce que** la teneur totale en atomes de fluor correspondant au composant (B) ne dépasse pas 3 g/l, de préférence 2 g/l, de manière particulièrement préférée 1 g/l.

8. Agent selon l'une ou plusieurs des revendications précédentes, **caractérisé en ce que** la teneur totale en oxoanions de phosphore est inférieur à 1 ppm.

9. Agent selon l'une ou plusieurs des revendications précédentes, **caractérisé en ce que** le pH de l'agent n'est pas inférieur à 2,5, de préférence pas inférieur à 3,5, mais ne dépasse pas une valeur de 5, de préférence de 4,5.

10. Agent selon la revendication 8, **caractérisé en ce que**, pour régler l'acidité totale, en outre, l'agent contient en plus un système tampon qui présente au moins un équilibre protolytique ayant une valeur de pK dans la gamme allant de 2,0 à 5,0.

11. Procédé de traitement par conversion anticorrosion de surfaces métalliques qui sont choisies parmi les surfaces en fer, en acier, en fer et acier galvanisés et galvanisés par alliage, en aluminium et/ou en zinc ainsi que les alliages respectifs avec une proportion d'aluminium et/ou de zinc dans l'alliage d'au moins 50% en nombre de atomes, **caractérisé en ce que** la surface métallique est mise en contact avec l'agent aqueux exempt de chrome selon l'une ou plusieurs des revendications précédentes.

12. Procédé selon la revendication 11, **caractérisé en ce qu'**après la mise en contact de l'agent avec la surface métallique et avant un revêtement ultérieur avec une peinture à immersion, la surface métallique n'est pas séchée.

13. Substrat métallique qui a été traité selon l'une des revendications 11 et 12 ou les deux et comportant sur sa surface une couche à base de titane et/ou de zirconium d'au moins 20 mg/m² mais de pas plus de 150 mg/m².

14. Utilisation d'un substrat métallique selon la revendication 13 pour la production de d'équipements électroménagers, de boîtiers électroniques, de produits semi-finis, de carrosseries dans le secteur de la construction automobile, ainsi que dans ceux du bâtiment et de l'architecture.
